# EUROPÄISCHE PATENTSCHRIFT

(11) **EP 0 953 079 B1**
(45) Veröffentlichungstag und Bekanntmachung des Hinweises auf die Patenterteilung: **02.07.2003**
(21) Anmeldenummer: 98900003.9
(22) Anmeldetag: 06.01.1998
(51) Int. Cl.: D06P 5/00, B41M 5/00

(54) **TINTENSTRAHL-TRANSFERSYSTEME, VERFAHREN ZU DEREN HERSTELLUNG UND VERWENDUNG DERSELBEN FÜR EIN DRUCKVERFAHREN**
INK JET TRANSFER SYSTEMS, PROCESS FOR PRODUCING THE SAME AND THEIR USE IN A PRINTING PROCESS
SYSTEMES DE TRANSFERT A JET D'ENCRE, LEUR PROCEDE DE FABRICATION ET LEUR UTILISATION DANS UN PROCEDE D'IMPRESSION

(30) Priorität: 10.01.1997 CH 4997
(43) Veröffentlichungstag der Anmeldung: 03.11.1999
(73) Patentinhaber: ARKWRIGHT Incorporated, Fiskeville, Rhode Island 02823-0139 (US)
(72) Erfinder: BAMBERG, Ulf, D-79798 Jestetten (DE); KUMMER, Peter, CH-8213 Neunkirch (CH); STIBUREK, Ilona, CH-8004 Zürich (CH)
(74) Vertreter: van Meeteren, Arend Anthonie
(86) Internationale Anmeldenummer: IB9800004
(87) Internationale Veröffentlichungsnummer: WO98030749

(56) Entgegenhaltungen:
- EP-A- 0 227 245
- EP-A- 0 524 635
- EP-A- 0 649 753
- EP-A- 0 661 168
- GB-A- 2 189 436
- US-A- 4 767 420
- US-A- 5 487 614
- US-A- 5 501 902

## Beschreibung

Die vorliegende Erfindung betrifft ein Tintenstrahl-Transfersystem bzw. Tintenstrahl-Transferdruck gemäss dem Oberbegriff des Anspruchs 1, sowie Verfahren gemäss den unabhängigen Ansprüchen 11 und 13 und die Verwendung gemäss Anspruch 15 in der Fassung für die Vertragsstaaten DE, FR, GB und IT bzw. Verfahren gemäss den unabhängigen Ansprüchen 12 und 14 und die Verwendung gemäss Anspruch 16 in der Fassung für die Vertragsstaaten AT, BE, CH, DK, ES, FI, GR, IE, LU, MC, NL, PT, SE.

### Stand der Technik

Transferdrucke erfreuen sich einer grossen Beliebtheit, weil sie das Aufbringen von beliebigen graphischen Darstellungen, Mustern, Bildern oder Schriftbildern insbesondere auf Kleidungsstücke wie T-Shirts, Sweatshirts, Hemden oder auch andere Textilsubstrate wie beispielsweise Mousepads ermöglichen. Von besonderem Interesse sind Tintenstrahl-Transfersysteme (Tintenstrahl-Transferdrucke), die den potentiellen Benutzern die Möglichkeit der individuellen Auswahl des elektronisch verarbeitbaren und mittels Computer abspeichbaren graphischen Darstellungen gibt und vom Benutzer letztendlich selbst auf seinem gewünschten Kleidungsstück bzw. einem anderen Textilsubstrat (Unterlage) aufgedruckt bzw. aufgebügelt werden kann. Dabei wird in einem ersten Schritt vom Benutzer des Transferdrucks mittels eines Computers das gewünschte, elektronisch verarbeitete Bild erzeugt, welches vom Computer zu einem geeigneten Drucker, beispielsweise einem Tintenstrahldrucker, geleitet wird, der wiederum das gewünschte Bild auf das Transfersystem, ausdruckt. Der so erzeugte Transferdruck muss dabei eine Beschaffenheit aufweisen, welcher die Weiterverwendung zum Aufdrucken auf beispielsweise ein Textilsubstrat erlaubt. Mit Hilfe eines geeigneten Transferdrucks wird die gewünschte graphische Darstellung auf das gewünschte Textilsubstrat zur Haftung aufgebracht. Üblicherweise werden graphische Darstellungen über einen Heissabzug und gegebenenfalls durch einen vorgängigen Kaltabzug auf das gewünschte Textilsubstrat appliziert.

In den letzten Jahren wurden grosse Anstrengungen unternommen, um die Heiss- Transfersysteme zu verbessern sowie den Aufdruck der gewünschten graphischen Darstellung auf das Textilsubstrat mit einer zufriedenstellenden Qualität zu ermöglichen.

So beschreibt beispielsweise US-5,242,739 ein bildaufnahmefähiges, wärmeempfindliches Transferpapier welches die folgenden Bestandteile umfasst: (a) ein flexibles zellulosehaltiges, ungewobenes, gewebeartiges Papier, welches eine obere und eine untere Oberfläche aufweist und (b) eine bildaufnahmefähige Schmelztransfer-Filmschicht, welche sich auf der oberen Oberfläche der Blattunterlage befindet, c) sowie gegebenenfalls eine Hotmeltzwischenschicht. Die Filmschicht besteht zu etwa 15 bis 80 Gewichts-% aus einem filmbildenden Bindemittel und zu etwa 85 bis etwa 20 Gew.-% aus einem pulverförmigen thermoplastischen Polymer, wobei das filmbildende Bindemittel und das thermoplastische Polymer einen Schmelzpunkt von zwischen etwa 65°C und 180°C aufweist.

US-5,501,902 stellt eine Weiterentwicklung von US-5,242,739 dar, welche ebenfalls aus einem Zwei-Schichtensystem besteht, wobei allerdings zur Verbesserung des Druckbildes noch ein Tintenviskositätsmittel enthalten ist. Ausserdem ist im Transferdruck von US-5,501,902 zur Verbesserung der Tintenaufnahmefähigkeit vorzugsweise noch ein kationisches, thermoplastisches Polymer enthalten.

Als Pigmente für die Aufnahme des Tintenfarbstoffes werden im Stand der Technik üblicherweise Polyester, Polyethylenwachs, Ethylen-Vinylacetat-Copolymere und als Bindemittel Polyacrylate, Styrol-Vinylacetat-Copolymere, Nitrilrubber, Polyvinylchlorid, Polyvinylacetat, Ethylenacrylat-Copolymere und Melaminharze genannt. Ein weiteres Transfersystem wird in EP-A-850,786 offenbart. In dieser nach- veröffentlichten Schrift wird ein Hotmelt-Transfermaterial mit hochporösen Polyamidpigmenten für die Bemalung mit Farbstiften und Wasserfarben vorgeschlagen.

Die bekannten Tintenstrahl-Transfersysteme sind bezüglich ihrer Fähigkeit gut aufgelöste Bilder auf ein Textilsubstrat zu übertragen durchaus erfolgreich, allerdings in bezug auf die Farbechtheit bzw. Waschfestigkeit unbefriedigend. Zwar können beliebige graphische Darstellungen in brauchbarer Qualität, beispielsweise auf Kleidungsstücke, aufgedruckt werden, aber diese werden beim Waschen verhältnismässig leicht wieder ausgewaschen, so dass die Farbe schnell wieder verblasst. Ausserdem setzt eine Reihe von auf dem Markt erhältlichen Produkten (enthaltend PVC oder Melaminharze) beim Bügel Vorgang zum Teil toxische Verbindungen frei, wie beispielsweise Allylchlorid oder Formaldehyd und sind daher vom Gesichtspunkt der Ökologie und der öffentlichen Gesundheit äusserst bedenklich.

### Darstellung der Erfindung

Es war daher eine Aufgabe der vorliegenden Erfindung ein Tintenstrahl-Transfersystem bereitzustellen, welches insbesondere den oben genannten Nachteil der unbefriedigenden Farbechtheit bzw. Waschfestigkeit vermeidet und darüber hinaus ökologisch unbedenklich ist.

Es war ausserdem ein Ziel der vorliegenden Erfindung ein Verfahren zur Herstellung von Tintenstrahl-Transfersystemen mit hoher Farbechtheit bzw. Waschfestigkeit bereitzustellen.

Schliesslich war es ein Ziel der vorliegenden Erfindung ein Druckverfahren bereitzustellen, mit welchem mit Hilfe von Tintenstrahl-Transfersystemen graphische Darstellungen mit hoher Qualität bzw. mit hoher Farbechtheit bzw. Waschfestigkeit auf Textilsubstrate aufgedruckt werden können.

Die oben genannten Ziele werden gemäss den unabhängigen Ansprüchen gelöst. Bevorzugte Ausführungsformen sind in den abhängigen Ansprüchen aufgeführt.

Die Tintenstrahl-Transfersysteme gemäss der vorliegenden Erfindung umfassen ein Trägermaterial, eine auf dem Trägermaterial aufgebrachte Hotmeltschicht und mindestens eine auf der Hotmeltschicht aufgebrachte Tintenaufnahmeschicht, wobei die mindestens eine Tintenaufnahmeschicht eine Mischung eines hochporösen Pigments und eines Bindemittels umfasst und wobei die Moleküle des hochporösen Pigments und gegebenenfalls des Bindemittels und gegebenenfalls der Hotmeltschicht zur Ausbildung von im wesentlichen chemischen Bindungen mit den Farbstoffmolekülen der Tinte befähigt sind. Während bei den herkömmlichen Tintenstrahl-Transfersystemen die entsprechenden Farbstoffe nach dem Aufdrucken auf das Textilsubstrat, beispielsweise durch Aufbügeln, vorwiegend mechanisch gebunden werden, sind die Farbstoffmoleküle der Tinte gemäss der vorliegenden Erfindung mittels chemischer Bindungen an die Moleküle des Pigments und des Bindemittels und gegebenenfalls des Hotmelts gebunden. Dies wird erfindungsgemäss dadurch erreicht, dass die Moleküle des Pigments und gegebenenfalls des Bindemittels und gegebenenfalls des Hotmelts über reaktive Gruppen verfügen, welche zur Ausbildung von chemischen Bindungen mit ebenfalls reaktiven Gruppen der Farbstoffmoleküle der Tinte befähigt sind.

Die Hotmeltschicht, welche sich direkt auf dem Trägermaterial befindet, ist ein wachsartiges Polymer, einfach schmelzbar und kann somit beispielsweise durch Aufbügeln zusammen mit der bedruckten Tintenaufnahmeschicht auf das Textilsubstrat übertragen werden, um anschliessend die Trägerschicht abzuziehen. Es ist die Hotmeltschicht, welche, dank ihrer wachsartigen Eigenschaften, verstärkt primär die Haftung zum Textilsubstrat.

Die Tintenaufnahmeschicht (Ink-Schicht) befindet sich auf der Hotmeltschicht und umfasst primär ein hochporöses Pigment und ein Bindemittel. Das hochporöse Pigment dient der zunächst mechanischen Aufnahme der Tinte beim Ausdrucken der gewünschten graphischen Darstellung, wobei eine maximale Porosität eine besonders hohe Aufnahmefähigkeit gewährleistet. Bindemittel sind notwendig um die hochporösen Pigmente auf der Produktoberfläche zu binden um so die Verarbeitung (das Bedrucken) des Tintenstrahl-Transfersystems zu ermöglichen.

Die chemischen Bindungen zwischen den Farbstoffmolekülen der Tinte und den Molekülen des Pigments sowie des Bindemittels werden unter anderem unter Zufuhr von Energie ausgebildet, beispielsweise beim Aufbügeln des erfindungsgemässen Tintenstrahl-Transfersystems auf das Textilsubstrat.

Für das Bedrucken des Tintenstrahl-Transfersystems, beispielsweise mittels Tintenstrahldrucker, werden auf dem Markt üblicherweise Säurefarbstoffe, beispielsweise Azofarbstoffe gemäss der Formel I, verwendet.

Die Moleküle der Tintenfarbstoffe liegen vorwiegend in Lösung als Anionen vor und verfügen ebenfalls über reaktive Gruppen, welche die Ausbildung von chemischen Bindungen mit den reaktiven Gruppen der Pigmentmoleküle sowie gegebenenfalls der Bindemittelmoleküle erlauben. Bei den reaktiven Gruppen handelt es sich dabei in der Regel um eine oder mehrere Sulfonatgruppen oder Carboxylatgruppen pro Farbstoffmolekül. Unter geeigneten Bedingungen, beispielsweise unter Erwärmen beim Aufbügeln des Tintenstrahl-Transfersystems auf das Textilsubstrat, können sich chemische oder eher ionogene Bindungen bzw. Zwischenvalenz-Bindungen zwischen den besagten Sulfonatgruppen bzw. Carboxylatgruppen und den reaktiven Gruppen, beispielsweise Aminogruppen, des Pigments bzw. Bindemittels bilden, womit die Farbstoffmoleküle chemisch unter Ausbildung von z.B. Sulfonamiden (-SO₂NH-R) bzw. Amidgruppierungen (-CONH-R) bzw. den eher zwitterionischen - SO₃⁻ NH₃⁺-R Gruppen fixiert werden.

Als Beispiel sei das Poly[1,2-bis(aminomethylcyclohexyl)ethan-adipinsäureamid] der Formel (II) genannt, welches mit seinen terminalen Aminogruppen bei Umsetzung mit den Säuregruppen eines Azofarbstoffes die erfindungsgemässen chemischen Bindungen (Suifonamidgruppen bzw. Säureamidgruppen) erzeugen.

### Wege zur Ausführung der Erfindung

In einer bevorzugten Ausführungsform besteht die Tintenaufnahmeschicht des erfindungsgemässen Tintenstrahl-Transfersystem aus einem hochporösen Pigment und einem Bindemittel, wobei mindestens eine der beiden Komponenten, insbesondere das in grösseren Mengen vorhandene Pigment, über reaktive Aminogruppen verfügt, die zur Ausbildung von chemischen Bindungen zu den Farbstoffmolekülen der Tintenflüssigkeit befähigt sind.

In einer besonders bevorzugten Ausführungsform der vorliegenden Erfindung umfasst die Tintenaufnahmeschicht ein hochporöses Polyamidpigment und ein Bindemittel bestehend aus einem löslichen Polyamid, wobei die terminalen, freien Aminogruppen des Polyamidpigments und des Polyamid-Bindemittels zur Fixierung von reaktiven Gruppen, beispielsweise Sulfonatgruppen oder Carboxylatgruppen, der Farbstoffmoleküle befähigt sind. Dadurch kann sowohl mit der Pigmentkomponente, als auch mit der Bindemittelkomponente eine chemische Fixierung der Farbstoffmoleküle erreicht werden.

Neben dem erfindungsgemässen Erfordernis der Fähigkeit zur Ausbildung von chemischen Bindungen zwischen den Farbstoffmolekülen der Tinte und den Molekülen des Pigments sowie des Bindemittels, muss das Tintenstrahl-Transfersystem gemäss der vorliegenden Erfindung eine hohe Absorptionsfähigkeit, bzw. Aufnahmefähigkeit von Tinte aufweisen, um so ein klares Druckbild zu gewährleisten. Dieses Erfordernis wird durch Bereitstellung eines Pigments, vorzugsweise eines Polyamidpigments, mit hoher Porosität erzielt.

Die Auswahl des bevorzugten Polyamidpigments ist ausgesprochen kritisch, denn es hat sich gezeigt, dass über den Porositätsgrad des Polyamidpigments die Tintenaufnahmefähigkeit des Tintenstrahl-Transfersystems entscheidend beeinflusst wird.

Die Polyamidpigmente, welche für die Tintenstrahl-Transfersysteme gemäss der vorliegenden Erfindung verwendet werden, weisen vorzugsweise eine sphärische, beispielsweise eine kugelförmige, Geometrie und eine möglichst hohe innere Oberfläche auf. Die Korngrössen der erfindungsgemäss eingesetzten Polyamidpigmente bewegen sich in einem Bereich von ungefähr 5 µm und etwa 45 µm, wobei ein Bereich von 5 bis 20 µm besonders bevorzugt ist. Je grösser die Korngrösse der Polyamidpigmente ist, desto mehr wird die Oberfläche der besagten Pigmente geschlossen und somit die Tintenaufnahmefähigkeit verringert bzw. sogar verunmöglicht. Die innere Oberfläche des hochporösen Pigments beträgt mindestens etwa 15 m²/g, vorzugsweise liegt sie zwischen etwa 20-30 m²/g.

Es hat sich gezeigt, dass insbesondere ein Polyamidpigment mit der Handelsbezeichnung "Orgasol" die erforderlichen Eigenschaften, insbesondere die hochgradige Porosität, aufweist.

Ein hochporöses Polyamidpigment mit einer inneren Oberfläche von mindestens etwa 15 m²/g und Korngrössen von ungefähr 5 µm und etwa 45 µm wird mittels anionischer Polyaddition und einem anschliessenden kontrollierten Fällungsprozess gewonnen. Im Unterschied zu den herkömmlichen Herstellungsverfahren, in welchen ein Polyamidkondensationsprodukt, beispielsweise als Granulat) hergestellt wird, welches dann vermahlen wird, werden die erfindungsgemässen Polyamidpigmente regelrecht gezüchtet und das Wachstum der Pigmente bei Erreichen der gewünschten Korngrösse abgebrochen. 85-95% des so erhaltenen Polyamidpigments weisen die gewünschte Form und Korngrösse auf, während nur maximal 15% eine kleinere oder grössere Korngrösse aufweisen.

Bei einer Tintenaufnahmeschicht, in welcher hochporöse Polyamide als Pigmente verwendet werden, besteht das Bindemittel vorzugsweise ebenfalls aus einem Polyamid. Das als Bindemittel verwendete Polyamid ist in seiner Beschaffenheit vom Polyamidpigment insofern verschieden, als es als Lösung eingesetzt wird und deshalb keine spezielle Formerfordernisse erfüllen muss. Die Verwendung von Polyamid als Bindemittel ist daher weniger kritisch. Es muss lediglich in einem geeigneten Lösungsmittel, beispielsweise Alkohol bzw. einem Alkohol-Wassergemisch, löslich sein und vorzugsweise über freie terminale Aminogruppen verfügen, mit deren Hilfe Farbstoffmoleküle, beispielsweise Sulfongruppen von Azofarbstoffen, oder Estergruppen fixiert werden können.

Das Verhältnis von hochporösem Pigment und dem Bindemittel in der Tintenaufnahmeschicht des erfindungsgemässen Tintenstrahl-Transfersystems beträgt zwischen ungefähr 5:1 und 1:1, vorzugsweise 3:1 und 2:1, und ganz besonders bevorzugt 2,4:1.

Die Hotmeltschicht im Tintenstrahl-Transfersystem befindet sich direkt auf dem abziehbaren Trägermaterial und dient dazu die vom Tintenstrahldrucker aufgedruckte graphische Darstellung auf das Textilsubstrat zu übertragen. Diese Übertragung wird beispielsweise durch einen Kaltabzug, d.h. durch Aufbügeln, Abkühlen und Abziehen der Trägerschicht, bewirkt. Beim Aufbügeln wird dabei zuerst die Hotmeltschicht zum Schmelzen gebracht, welche dann die vom Tintenstrahldrucker auf das Transfersystem aufgedruckte Tintenaufnahmeschicht auf das Textilsubstrat überträgt. Dabei werden Zwischenräume zwischen den Pigment- und Bindemittelteilchen vom zuerst geschmolzenen Hotmelt aufgefüllt, bevor die Pigmente dann auch weitgehend geschmol-zen bzw. angeschmolzen sind.

Der Hotmelt ist im Gegensatz zum hochporösen Pigment und zum Bindemittel wachsartig, d.h. er kann leichter geschmolzen werden. Üblicherweise schmelzen Hotmelts in einem Bereich von etwa 100-120°C, während die hochporösen Pigmente vorzugsweise in einem Bereich von etwa 120-180°C, vorzugsweise 140-160°C schmelzen. Ein üblicher Hotmelt ist beispielsweise eine Ethylenacrylsäure-Copolymer-Dispersion.

Besonders bevorzugt sind allerdings Hotmelts, welche ihrerseits auch über reaktive Gruppen zur Fixierung von Tintenfarbstoffmolekülen verfügen. Dadurch kann noch mehr Farbstoff gebunden werden, womit die Wascheigenschaften, d.h. die Waschbeständigkeit und Farbechtheit der aufgedruckten graphischen Darstellung besonders hoch eingestellt werden kann. Bevorzugt wird daher ein Hotmelt bestehend aus einem Polyethylencopolymer mit einem Polyamidanteil verwendet.

Weitere Zusatzstoffe können im Tintenstrahl-Transfersystem gemäss der vorliegenden Erfindung noch enthalten sein, allerdings ist bei der Verwendung solcher Zusatzstoffe darauf zu achten, dass sich dadurch nicht die Waschfestigekeit des letztendlichen Transferdrucks verschlechtert. Aus verfahrenstechnischen Gründen ist beispielsweise die Verwendung eines Dispergieradditivs für organische Pigmente zur Herstellung des erfindungsgemässen Tintenstrahl-Transfersystems sinnvoll.

Als Trägermaterial kann für den Kaltabzug jedes Trennpapier verwendet werden, bevorzugt wird ein hitzebeständiges Papier, beispielsweise Silikonpapier verwendet. Beim Heissabzug dagegen wird vorzugsweise Normalpapier verwendet.

Neben dem Tintenstrahl-Transfersystem selbst besteht ein weiterer Aspekt der vorliegenden Erfindung im Verfahren zu dessen Herstellung. Das Beschichtungsverfahren umfasst die folgenden Schritte:
a) Auftragen einer Hotmeltschicht auf ein Trägermaterial, beispielsweise Silikonpapier, mit Hilfe eines Beschichtungsmittels, beispielsweise einer Beschichtungsmaschine, wobei eine Schichtdicke von ungefähr 30 bis 40 µm eingestellt wird, danach Trockenen der Hotmeltschicht, und
b) Auftragen einer ersten Tintenaufnahmeschicht-Dispersion auf die Hotmeltschicht, und gegebenenfalls
c) Auftragen einer zweiten und gegebenenfalls weiteren Tintenaufnahmeschicht-Dispersion auf die erste Tintenaufnahmeschicht, so dass eine Gesamtschichtdicke der Tintenaufnahmeschicht von ungefähr 20-35 µm erreicht wird,
d) Trocknen des Tintenstrahl-Transfersystems.

Das zweimalige/mehrmalige Auftragen Tintenaufnahmeschicht hat den Vorteil, dass eine glatte und gleichmässige Oberfläche sowie eine Tintenaufnahmeschicht mit ausgeglichener Schichtdicke gebildet wird, wodurch das Druckverfahren bzw. das resultierende Druckbild positiv beeinflusst werden.

Die auf das Textilsubstrat zu applizierende graphische Darstellung wird zunächst auf das so erhaltene Tintenstrahl-Transfersystem über einen üblichen Drucker, beispielsweise einen Tintenstrahldrucker (Ink-jet-plotter), spiegelverkehrt aufgedruckt und anschliessend auf das gewünschte Textilsubstrat, beipielsweise ein T-shirt bei einer Temperatur von zwischen etwa 150 und 220°C, vorzugsweise von 190°C, während mindestens 10 Sekunden aufgebügelt. Die oberste Schicht ist das Trägermaterial, welches nach dem Applizieren der graphischen Darstellung und vorzugsweise nach dem Abkühlen abgezogen und verworfen wird (Kaltabzug). Als bevorzugte Trägerschicht wird ein hitzebeständiges Silikonpapier verwendet. Die auf diese Weise (Kaltabzug) erhaltene aufgedruckte graphische Darstellung ist glatt und glänzend.

Bevorzugt wird anschliessend noch ein Heissabzug durchgeführt, um die Waschbarkeit, die Atmungsaktivität des kaltabgezogenen und versiegelten Textilsubstrats zu verbessern. Ausserdem beseitigt der Heissabzug noch ein allfällig unerwünschten Glanz und unterbindet ein Verlaufen der Farbstoffe beim Waschvorgang. Daher wird weisses Normalpapier oder einseitig silikonisiertes Papier mit der Silikonseite auf das kaltabgezogene Textilsubstrat mit der bereits aufgedruckten graphischen Darstellung bei einer Temperatur bei der der Hotmelt schmilzt während ungefähr 10 Sekunden aufgebügelt und schnell abgezogen. Dabei wird die im Kaltabzug aufgedruckte Schicht mikroskopisch aufgeraut und die Textilfasern werden von der wachsartigen Mischung bestehend aus bedrucktem Hotmelt und Tintenaufnahmeschicht besser durchdrungen, während nach dem Kaltabzug primär nur eine folienartige Oberflächenhaftung erzielt wird.

Im folgenden soll nun die vorliegende Erfindung anhand von zwei Beispielen verdeutlicht werden, wobei die Beispiele nicht als beschränkend auf den Schutzbereich anzusehen sind.

### Beipiel 1

### Herstellung eines Tintenstrahl-Transfersystems

In einem ersten Schritt wird die Hotmeltschicht auf das Trägermaterial aufgetragen: Dabei wird auf Silikonpapier mit einer Schichtdicke von 0,1 mm mit einem Ethylencopolymer, welches mit Polyamid im Verhältnis von 60:40 verschnitten ist, auf eine Schichtdicke von 30 um beschichtet.

Die Tintenaufnahmeschicht wird parallel hergestellt: ein Ethanol/Wassergemisch im Verhältnis von 3:1 wird vorgelegt und ein lösliches Polymamid-Bindemittel wird darin unter Erwärmen auf 45°C gelöst. Anschliessend wird das hochporöse Polyamidpigment "Orgasol 3501 EX D NAT1" mit einer Korngrösse von 10 um sowie einer inneren Oberfläche von etwa 25 m²/g Pigment in die Lösung eindispergiert.

Um die Dispersion zu stabilisieren, wird ein von der Firma Coatex vertriebenes, für organische Pigmente vorgesehenes, Dispergieradditif mit der Produktbezeichnung COADIS 123K eingebracht und die Dispersion während 10 Minuten bei Raumtemperatur gerührt.

Auf die feste Hotmeltschicht wird nun die Dispersion enthaltend die Tintenaufnahmeschicht in zwei Durchgängen aufgetragen. Im ersten Durchgang wird eine Schichtdicke von 1.5 µm und im zweiten Durchgang eine Schichtdicke von 10 µm aufgegetragen, womit sich eine Gesamtschichtdicke der Tintenaufnahmeschicht von 25 µm ergibt.

Schliesslich lässt man die Lösungsmittel verdunsten, um so eine feste Tintenaufnahmeschicht zu erhalten, auf welche die gewünschte graphische Darstellung mittels eines Tintenstrahldruckers aufgedruckt werden kann.

Die gewünschten Folien können beliebig für die erforderlichen Bedürfnisse zurechtgeschnitten werden.

### Beispiel 2

### Verwendung eines Tintenstrahl-Transfersystem zum Druck

Das in Beispiel 1 hergestellte Tintenstrahl-Transfersystem wird verwendet, um eine graphische Darstellung auf ein T-shirt aufzudrucken. Dabei wird im ersten Schritt die gewünschte elektronisch verarbeitbare und gespeicherte graphische Darstellung vom Computer mittels eines Tintenstrahldruckers spiegelverkehrt auf das Blatt ausgedruckt, welches im Beispiel 1 als Tintenstrahl-Transfersystem erhalten wurde.

Anschliessend wird der Ausdruck mit der Farbseite auf die gewünschte Seite des ausgewählten T-shirts aufgelegt und mittels eines heissen Bügeleisen (Temperatur von ungefähr 190°C) während 10 Sekunden aufgebügelt. Danach wird das so bearbeitete T-shirt auf etwa Raumtemperatur abgekühlt und das Trägermaterial, d.h. das Silikonpapier abgezogen. Das so erhaltene Bild ist glänzend und glatt.

Im nächsten Schritt wird jetzt ein normales weisses Blatt Papier auf den Aufdruck aufgebracht und erneut während 10 Sekunden bei einer Temperatur von ungefähr 190°C aufgebügelt. Ohne abkühlen zu lassen, wird das Papier gleichmässig und schnell, ohne zu reissen abgezogen. Mit dem Heissabzug wird die Flexibilität verstärkt, eine bessere Waschbarkeit und volle Atmungsaktivität sowie ein angenehmer Griff erzielt.

Während in der vorliegenden Anmeldung bevorzugte Ausführungen der Erfindung beschreiben sind, ist klat darauf hinzuweisen, dass die Erfindung nicht auf diese beschränkt ist und in auch anderer Weise innerhalb des Umfangs der folgenden Ansprüche ausgeführt werden kann.

## Patentansprüche (Patentansprüche für folgende(n) Vertragsstaat(en): AT, BE, CH, DK, ES, FI, GR, IE, LU, MC, NL, PT, SE)

1. Ein tintenstrahlbedruckbares Transfersystem umfassend ein Trägermaterial, eine auf dem Trägermaterial aufgebrachte Hotmeltschicht und mindestens eine Tintenaufnahmeschicht, **dadurch gekennzeichnet, dass** .die mindestens eine Tintenaufnahmeschicht eine Mischung eines hochporösen Pigments mit einer Oberfläche von mindestens 15 m²/g und einer mittleren Korngrösse von 5-25 µm und eines Bindemittels umfasst, wobei die Moleküle des Piments über Aminogruppen verfügen, welche unter Erwärmung zur Ausbildung von chemischen Bindungen mit den Farbstoffmolekülen der Tinte befähigt sind.

2. Das tintenstrahlbedruckbare Transfersystem gemäss Anspruch 1, **dadurch gekennzeichnet, dass** zusätzlich die Moleküle des Bindemittels über Aminogruppen verfügen, welche zur Ausbildung von chemischen Bindungen mit den Farbstoffmolekülen der Tinte befähigt sind.

3. Das tintenstrahlbedruckbare Transfersystem gemäss Anspruch 1 oder 2, **dadurch gekennzeichnet, dass** zusätzlich die Moleküle des Hotmelts über Aminogruppen verfügen, welche zur Ausbildung von chemischen Bindungen mit den Farbstoffmolekülen der Tinte befähigt sind.

4. Das tintenstrahlbedruckbare Transfersystem gemäss einem der Ansprüche 1 bis 3, **dadurch gekennzeichnet, dass** das hochporöse Pigment ein hochporöses Polyamidpigment enthält oder daraus besteht und dass das Bindemittel ein in Alkohol oder einem Alkohol-Wassergemisch lösliches Polyamid enthält oder daraus besteht und dass der Hotmelt gegebenenfalls ein Polyamid enthält oder daraus besteht.

5. Das tintenstrahlbedruckbare Transfersystem gemäss einem der Ansprüche 1 bis 4, **dadurch gekennzeichnet, dass** das hochporöse Pigment eine Oberfläche von 20-30 m²/g aufweist.

6. Das tintenstrahlbedruckbare Transfersystem gemäss einem der Ansprüche 1 bis 5, **dadurch gekennzeichnet, dass** die hochporösen Pigmente eine mittlere Korngrösse von 5-15 µm aufweisen.

7. Das tintenstrahlbedruckbare Transfersystem gemäss einem der Ansprüche 1 bis 6, **dadurch gekennzeichnet, dass** das Verhältnis zwischen hochporösem Pigment und dem Bindemittel auf Gewichtsbasis bezogen zwischen 5:1 und 1:1, vorzugsweise 3:1 und 2:1 und ganz besonders bevorzugt 2,4:1 beträgt.

8. Das tintenstrahlbedruckbare Transfersystem gemäss einem der Ansprüche 1 bis 7, **dadurch gekennzeichnet, dass** die Hotmeltschicht eine Mischung aus einem Verschnitt umfassend ein Ethylenacrylsäure-Copolymer und ein Polyamid, welches über reaktive terminale Aminogruppen verfügt, enthält oder daraus besteht.

9. Das tintenstrahlbedruckbare Transfersystem gemäss einem der Ansprüche 1 bis 8, **dadurch gekennzeichnet, dass** die Trägerschicht aus einem bei einer Temperatur von zwischen 150 und 220°C, vorzugsweise von 190°C, während mindestens 10 Sekunden hitzebeständigem Trennpapier, vorzugsweise Silikonpapier besteht.

10. Das tintenstrahlbedruckbare Transfersystem gemäss Anspruch 9, **dadurch gekennzeichnet, dass** die Trägerschicht nur einseitig, auf der Hotmeltseite, aus hitzebeständigem Silikonpapier besteht.

11. Das tintenstrahlbedruckbare Transfersystem gemäss einem der Ansprüche 1 bis 10, **dadurch gekennzeichnet, dass** zusätzlich noch ein Dispergieradditiv für organische Pigmente in der Tintenaufnahmeschicht enthalten ist.

12. Verfahren zur Herstellung eines tintenstrahlbedruckbaren Transfersystems gemäss einem der Ansprüche 1 bis 11, umfassend die folgenden Schritte:
a) Auftragen einer Hotmeltschicht auf einem Trägermaterial, wobei eine Schichtdicke von 30 bis 40 µm eingestellt wird, und
b) Auftragen von mindestens einer Tintenaufnahmeschicht-Dispersion auf die Hotmeltschicht so dass eine Gesamtschichtdicke der Tintenaufnahmeschicht von 20-35 µm erreicht wird, und
c) Verdampfenlassen der Lösungsmittel.

13. Verfahren nach Anspruch 12, **dadurch gekennzeichnet, dass** zwei Tintenaufnahmeschichten aufgetragen werden.

14. Verfahren zum Bedrucken von Textilsubtraten **dadurch gekennzeichnet, dass** eine graphische Darstellung vom Computer über einen Drucker auf das tintenstrahlbedruckbare Transfersystem gemäss einem der Ansprüche 1 bis 11 spiegelverkehrt aufgedruckt wird und anschliessend auf das Textilsubstrat heiss aufgebügelt wird und dass das Trägermaterial nach dem Abkühlen kalt abgezogen wird.

15. Verfahren gemäss Anspruch 14, **dadurch gekennzeichnet, dass** nach dem Kaltabzug noch ein Heissabzug durchgeführt wird, wobei ein weisses Normalpapier oder einseitig silikonisiertes Papier mit der Silikonseite auf das kaltabgezogene Textilsubstrat aufgebügelt und ohne abkühlen zu lassen abgezogen wird.

16. Verwendung eines tintenstrahlbedruckbaren Transfersystems gemäss einem der Ansprüche 1 bis 11 zum Bedrucken mit einer graphischen Darstellung mittels eines Tintenstrahldruckers.

## Patentansprüche (Patentansprüche für folgende(n) Vertragsstaat(en): DE, FR, GB, IT)

1. Ein tintenstrahlbedruckbares Transfersystem umfassend ein Trägermaterial, eine auf dem Trägermaterial aufgebrachte Hotmeltschicht und mindestens eine Tintenaufnahmeschicht, wobei die mindestens eine Tintenaufnahmeschicht eine Mischung eines hochporösen Pigments mit einer Oberfläche von mindestens 15 m²/g und einer mittleren Korngrösse von 5-25 µm und eines Bindemittels umfasst, wobei die Moleküle des Pigments über Aminogruppen verfügen, welche unter Erwärmung zur Ausbildung von chemischen Bindungen mit den Farbstoffmolekülen der Tinte befähigt sind, **dadurch gekennzeichnet, dass** zusätzlich die Moleküle des Hotmelts über Aminogruppen verfügen, welche zur Ausbildung von chemischen Bindungen mit den Farbstoffmolekülen der Tinte befähigt sind.

2. Das tintenstrahlbedruckbare Transfersystem gemäss Anspruch 1, **dadurch gekennzeichnet, dass** zusätzlich die Moleküle des Bindemittels über Aminogruppen verfügen, welche zur Ausbildung von chemischen Bindungen mit den Farbstoffmolekülen der Tinte befähigt sind.

3. Das tintenstrahlbedruckbare Transfersystem gemäss einem der Ansprüche 1 bis 2, **dadurch gekennzeichnet, dass** das hochporöse Pigment ein hochporöses Polyamidpigment enthält oder daraus besteht und dass das Bindemittel ein in Alkohol oder einem Alkohol-Wassergemisch lösliches Polyamid enthält oder daraus besteht und dass der Hotmelt gegebenenfalls ein Polyamid enthält oder daraus besteht.

4. Das tintenstrahlbedruckbare Transfersystem gemäss einem der Ansprüche 1 bis 3, **dadurch gekennzeichnet, dass** das hochporöse Pigment eine Oberfläche von 20-30 m²/g aufweist.

5. Das tintenstrahlbedruckbare Transfersystem gemäss einem der Ansprüche 1 bis 4, **dadurch gekennzeichnet, dass** die hochporösen Pigmente eine mittlere Korngrösse von 5-15 µm aufweisen.

6. Das tintenstrahlbedruckbare Transfersystem gemäss einem der Ansprüche 1 bis 5, **dadurch gekennzeichnet, dass** das Verhältnis zwischen hochporösem Pigment und dem Bindemittel auf Gewichtsbasis bezogen zwischen 5:1 und 1:1, vorzugsweise 3:1 und 2:1 und ganz besonders bevorzugt 2,4:1 beträgt.

7. Das tintenstrahlbedruckbare Transfersystem gemäss einem der Ansprüche 1 bis 6, **dadurch gekennzeichnet, dass** die Hotmeltschicht eine Mischung aus einem Verschnitt umfassend ein Ethylenacrylsäure-Copolymer und ein Polyamid, welches über reaktive terminale Aminogruppen verfügt, enthält oder daraus besteht.

8. Das tintenstrahlbedruckbare Transfersystem gemäss einem der Ansprüche 1 bis 7, **dadurch gekennzeichnet, dass** die Trägerschicht aus einem bei einer Temperatur von zwischen 150 und 220°C, vorzugsweise von 190°C, während mindestens 10 Sekunden hitzebeständigem Trennpapier, vorzugsweise Silikonpapier besteht.

9. Das tintenstrahlbedruckbare Transfersystem gemäss Anspruch 8, **dadurch gekennzeichnet, dass** die Trägerschicht nur einseitig, auf der Hotmeltseite, aus hitzebeständigen Silikonpapier besteht.

10. Das tintenstrahlbedruckbare Transfersystem gemäss einem der Ansprüche 1 bis 9, **dadurch gekennzeichnet, dass** zusätzlich noch ein Dispergieradditiv für organische Pigmente in der Tintenaufnahmeschicht enthalten ist.

11. Verfahren zur Herstellung eines tintenstrahlbedruckbaren Transfersystems gemäss einem der Ansprüche 1 bis 10, umfassend die folgenden Schritte:
a) Auftragen einer Hotmeltschicht auf einem Trägermaterial, wobei eine Schichtdicke von 30 bis 40 µm eingestellt wird, und
b) Auftragen von mindestens einer Tintenaufnahmeschicht-Dispersion auf die Hotmeltschicht so dass eine Gesamtschichtdicke der Tintenaufnahmeschicht von 20-35 µm erreicht wird, und
c) Verdampfenlassen der Lösungsmittel.

12. Verfahren nach Anspruch 11, **dadurch gekennzeichnet, dass** zwei Tintenaufnahmeschichten aufgetragen werden.

13. Verfahren zum Bedrucken von Textilsubtraten **dadurch gekennzeichnet, dass** eine graphische Darstellung vom Computer über einen Drucker auf das tintenstrahlbedruckbare Transfersystem gemäss einem der Ansprüche 1 bis 10 spiegelverkehrt aufgedruckt wird und anschliessend auf das Textilsubstrat heiss aufgebügelt wird und dass das Trägermaterial nach dem Abkühlen kalt abgezogen wird.

14. Verfahren gemäss Anspruch 13, **dadurch gekennzeichnet, dass** nach dem Kaltabzug noch ein Heissabzug durchgeführt wird, wobei ein weisses Normalpapier oder einseitig silikonisiertes Papier mit der Silikonseite auf das kaltabgezogene Textilsubstrat aufgebügelt und ohne abkühlen zu lassen abgezogen wird.

15. Verwendung eines tintenstrahlbedruckbaren Transfersystems zum Bedrucken mit einer graphischen Darstellung mittels eines Tintenstrahldruckers, umfassend ein Trägermaterial, eine auf dem Trägermaterial aufgebrachte Hotmeltschicht und mindestens eine Tintenaufnahmeschicht, **dadurch gekennzeichnet, dass** die mindestens eine Tintenaufnahmeschicht eine Mischung eines hochporösen Pigmentes mit einer Oberfläche von mindestens 15 m²/g und einer mittleren Korngrösse von 5-25 µm und eines Bindemittels umfasst, wobei die Moleküle des Pigmentes über Aminogruppen verfügen, welche unter Erwärmung zur Ausbildung von chemischen Bindungen mit den Farbstoffmolekülen der Tinte befähigt sind.

16. Verwendung des tintenstrahlbedruckbaren Transfersystems nach Anspruch 15, **dadurch gekennzeichnet, dass** das tintenstrahlbedruckbare Transfersystem ein tintenstrahlbedruckbares Transfersystem gemäss einem der Ansprüche 2-10 ist.

## Claims (Claims for the following Contracting State(s): AT, BE, CH, DK, ES, FI, GR, IE, LU, MC, NL, PT, SE)

1. An ink-jet printable transfer system comprising a carrier material, a hot-melt layer being applied onto said carrier material and at least one ink-receiving layer, **characterized in that** the at least one ink-receiving layer contains a mixture of a highly porous pigment of a surface of at least 15 m²/g and an average granular size of 5-25 µm and a binder, whereby the molecules of the pigment dispose of amino groups which upon heating are capable to form chemical bonds to the ink-dyestuff molecules.

2. The ink-jet printable transfer system according to claim 1, **characterized in that** the molecules of the binder furthermore dispose of amino groups which are capable to form chemical bonds to the ink-dyestuff molecules.

3. The ink-jet printable transfer system according to claim 1 or 2, **characterized in that** the hot-melt molecules furthermore dispose of amino groups which are capable to form chemical bonds to the ink-dyestuff molecules.

4. The ink-jet printable transfer system according to anyone of the claims 1 to 3, **characterized in that** the highly porous pigment contains or consists of a highly porous polyamide pigment and that the binder contains or consists of a in alcohol or a mixture of alcohol-water soluble polyamide and that the hot-melt optionally contains or consists of a polyamide.

5. The ink-jet printable transfer system according to anyone of claims 1 to 4, **characterized in that** the highly porous pigment has a surface of 20-30 m²/g.

6. The ink-jet printable transfer system according to anyone of the claims 1 to 5, **characterized in that** the highly porous pigment has an average granular size of 5-15 µm.

7. The ink-jet printable transfer system according to anyone of the claims 1 to 6, **characterized in that** the ratio between the highly porous pigment and the binder based on weight is amounting to between 5:1 and 1:1, preferably 3:1 and 2:1 and particularly preferred 2.4:1.

8. The ink-jet printable transfer system according to anyone of the claims 1 to 7, **characterized in that** the hot-melt layer contains or consists of a mixture of a blend comprising ethylene acrylic acid copolymer and a polyamide having reactive terminal amino groups.

9. The ink-jet printable transfer system according to anyone of the claims 1 to 8, **characterized in that** the carrier layer consists of at a temperature of between 150 °C to 220 °C, preferably 190 °C, for at least 10 seconds heat resistant separating paper, preferably silicon paper.

10. The ink-jet printable transfer system according to claim 9, **characterized in that** the carrier layer consists only on one side, on the hot-melt side, of heat resisting silicon paper.

11. The ink-jet printable transfer system according to anyone of the claims 1 to 10, **characterized in that** furthermore a dispersing additive for organic pigments is contained in the ink-receiving layer.

12. Process for preparing an ink-jet printable transfer system according to anyone of the claim 1 to 11, comprising the following steps:
a) application of a hot-melt layer onto a carrier material, whereby a thickness of 30 to 40 µm is adjusted, and
b) application of at least one ink-receiving layer dispersion onto said hot-melt layer, so that a total thickness of the ink-receiving layer of 20-35 µm is achieved, and
c) evaporation of the solvents.

13. Process according to claim 12, **characterized in that** two ink-receiving layers are applied.

14. Process for printing textile substrates, **characterized in that** a graphic presentation is printed from the computer, via plotter to the ink-jet printable transfer system according to anyone of the claims 1 to 11 in a reverse-side way, and thereafter it is iron pressed onto the textile substrate, whereby the carrier material is removed after the cooling down.

15. Process according to claim 14, **characterized in that** further to the cold print, a hot print is carried out, whereby a normal white paper or paper being siliconized on one side, the silicon side onto the cold printed textile substrate, is iron pressed and removed without cooling down.

16. Use of an ink-jet printable transfer-system according to anyone of the claims 1 to 11 for printing with a graphic presentation by means of an ink-jet plotter.

## Claims (Claims for the following Contracting State(s): DE, FR, GB, IT)

1. An ink-jet printable transfer system comprising a carrier material, a hot-melt layer being applied onto said carrier material and at least one ink-receiving layer, whereby the at least one ink-receiving layer contains a mixture of a highly porous pigment of a surface of at least 15 m²/g and an average granular size of 5-25 µm and a binder, whereby the molecules of the pigment dispose of amino groups which upon heating are capable to form chemical bonds to the ink-dyestuff molecules, **characterized in that** the hot-melt molecules furthermore dispose of amino groups which are capable to form chemical bonds to the ink-dyestuff molecules.

2. The ink-jet printable transfer system according to claim 1, **characterized in that** the molecules of the binder furthermore dispose of amino groups which are capable to form chemical bonds to the ink-dyestuff molecules.

3. The ink-jet printable transfer system according to anyone of the claims 1 to 2, **characterized in that** the highly porous pigment contains or consists of a highly porous polyamide pigment and that the binder contains or consists of a in alcohol or a mixture of alcohol-water soluble polyamide and that the hot-melt optionally contains or consists of a polyamide.

4. The ink-jet printable transfer system according to anyone of claims 1 to 3, **characterized in that** the highly porous pigment has a surface of 20-30 m²/g.

5. The ink-jet printable transfer system according to anyone of the claims 1 to 4, **characterized in that** the highly porous pigment has an average granular size of 5-15 µm.

6. The ink-jet printable transfer system according to anyone of the claims 1 to 5, **characterized in that** the ratio between the highly porous pigment and the binder based on weight is amounting to between 5:1 and 1:1, preferably 3:1 and 2:1 and particularly preferred 2.4:1.

7. The ink-jet printable transfer system according to anyone of the claims 1 to 6, **characterized in that** the hot-melt layer contains or consists of a mixture of a blend comprising ethylene-acrylic acid copolymer and a polyamide having reactive terminal amino groups.

8. The ink-jet printable transfer system according to anyone of the claims 1 to 7, **characterized in that** the carrier layer consists of at a temperature of between 150 °C and 220 °C, preferably of 190 °C, for at least 10 seconds heat resistant separating paper, preferably silicon paper.

9. The ink-jet printable transfer system according to claim 8, **characterized in that** the carrier layer consists only on one side, on the hot-melt side, of heat resisting silicon paper.

10. The ink-jet printable transfer system according to anyone of the claims 1 to 9, **characterized in that** furthermore a dispersing additive for organic pigments is contained in the ink-receiving layer.

11. Process for preparing an ink-jet printable transfer system according to anyone of the claim 1 to 10, comprising the following steps:
a) application of a hot-melt layer onto a carrier material, whereby a thickness of 30 to 40 µm is adjusted, and
b) application of at least one ink-receiving layer dispersion onto said hot-melt layer, so that a total thickness of the ink-receiving layer of 20-35 µm is achieved, and
c) evaporation of the solvents.

12. Process according to claim 11, **characterized in that** two ink-receiving layers are applied.

13. Process for printing textile substrates, **characterized in that** a graphic presentation is printed from the computer, via plotter to the ink-jet printable transfer system according to anyone of the claims 1 to 10 in a reverse-side way, and thereafter it is iron pressed onto the textile substrate, whereby the carrier material is removed after the cooling down.

14. Process according to claim 13, **characterized in that** further to the cold print, a hot print is carried out, whereby a normal white paper or paper being siliconized on one side, the silicon side onto the cold printed textile substrate, is iron pressed and removed without cooling down.

15. Use of an ink-jet printable transfer system for the printing with a graphic presentation by means of an ink-jet plotter, comprising a carrier material, a hot-melt layer being applied onto said carrier material and at least one ink-receiving layer, **characterized in that** the at least one ink-receiving layer contains a mixture of a highly porous pigment of a surface of at least 15 m²/g and an average granular size of 5-25 µm and a binder, whereby the molecules of the pigment dispose of amino groups which upon heating are capable to form chemical bonds to the ink-dyestuff molecules.

16. Use of the ink-jet printable transfer system according to claim 15, **characterized in that** the ink-jet printable transfer-system is an ink-jet printable transfer system according to anyone of the claims 2-10.

## Revendications (Revendications pour l'(les) Etat(s) contractant(s) suivant(s): AT, BE, CH, DK, ES, FI, GR, IE, LU, MC, NL, PT, SE)

1. Système de transfert imprimable par jet d'encre comprenant un matériau de support, une couche thermofusible, étant appliquée sur ledit matériau de support, et au moins une couche réceptrice d'encre, selon lequel la couche réceptrice d'encre, au nombre d'au moins un, contient un mélange d'un pigment fortement poreux ayant une surface d'au moins 15 m²/g et une granulométrie moyenne de 5-25 µm et un liant, selon lequel les molécules de pigment disposent de groupes amino qui, lorsqu'on les chauffe, sont capables de former des liaisons chimiques avec les molécules de colorant de l'encre.

2. Système de transfert imprimable par jet d'encre selon la revendication 1, **caractérisé en ce que** les molécules du liant disposent par ailleurs de groupes amino qui sont capables de former des liaisons chimiques avec les molécules de colorant de l'encre.

3. Système de transfert imprimable par jet d'encre selon les revendications 1 à 2, **caractérisé en ce que** les molécules thermofusibles disposent par ailleurs de groupes amino qui sont capables de former des liaisons chimiques avec les molécules de colorant de l'encre.

4. Système de transfert imprimable par jet d'encre selon l'une quelconque des revendications 1 à 3, **caractérisé en ce que** le pigment fortement poreux contient ou est constitué d'un pigment polyamide fortement poreux, et **en ce que** le liant contient ou est constitué d'un alcool ou d'un mélange d'alcool et de polyamide soluble dans l'eau et **en ce que** le thermofusible contient éventuellement ou est éventuellement constitué d'un polyamide.

5. Système de transfert imprimable par jet d'encre selon l'une quelconque des revendications 1 à 4, **caractérisé en ce que** le pigment fortement poreux a une surface de 20-30 m²/g.

6. Système de transfert imprimable par jet d'encre selon l'une quelconque des revendications 1 à 5, **caractérisé en ce que** le pigment fortement poreux a une granulométrie moyenne de 5-15 µm.

7. Système de transfert imprimable par jet d'encre selon l'une quelconque des revendications 1 à 6, **caractérisé en ce que** le rapport entre le pigment fortement poreux et le liant, sur une base pondérale, a une valeur comprise entre 5:1 et 1:1, de préférence 3:1 et 2:1 et en particulier de 2,4:1.

8. Système de transfert imprimable par jet d'encre selon l'une quelconque des revendications 1 à 7, **caractérisé en ce que** la couche thermofusible contient ou est constituée d'un mélange d'un ensemble comprenant un copolymère éthylène-acide acrylique et un polyamide comportant des groupes terminaux amino réactifs.

9. Système de transfert imprimable par jet d'encre selon l'une quelconque des revendications 1 à 8, **caractérisé en ce que** la couche de support est constituée d'un papier de séparation résistant à la chaleur à une température comprise entre 150°C et 220°C, de préférence de 190°C, pendant au moins 10 secondes, de préférence de papier siliconé.

10. Système de transfert imprimable par jet d'encre selon la revendication 9, **caractérisé en ce que** la couche de support est constituée, seulement sur une face, sur la face thermofusible, de papier siliconé résistant à la chaleur.

11. Système de transfert imprimable par jet d'encre selon l'une quelconque des revendications 1 à 10, **caractérisé en ce que**, en outre, un additif dispersant pour pigments organiques est contenu dans la couche réceptrice d'encre.

12. Procédé de préparation d'un système de transfert imprimable par jet d'encre selon l'une quelconque des revendications 1 à 11, comprenant les étapes suivantes :
a) application d'une couche thermofusible sur un matériau de support, en ajustant l'épaisseur à 30 à 40 µm, et
b) application d'au moins une dispersion formant une couche réceptrice d'encre sur ladite couche thermofusible, de manière à obtenir une épaisseur totale de la couche réceptrice d'encre de 20-35 µm, et
c) évaporation des solvants.

13. Procédé selon la revendication 12, **caractérisé en ce que** l'on applique deux couches réceptrices d'encre.

14. Procédé d'impression sur des substrats textiles, **caractérisé en ce qu'**une présentation graphique est imprimée à partir de l'ordinateur, via une table traçante, au système de transfert imprimable par jet d'encre selon l'une quelconque des revendications 1 à 11, au moyen de la page inverse, puis est transférée au fer à repasser sur le substrat textile, selon lequel le matériau de support est retiré après le refroidissement.

15. Procédé selon la revendication 14, **caractérisé en ce que**, en plus de l'impression à froid, une impression à chaud est réalisée, selon laquelle un papier blanc normal ou un papier ayant été siliconé sur une face, la face siliconée étant placée sur le substrat textile imprimé à froid, est repassé au fer et retiré sans refroidissement.

16. Utilisation d'un système de transfert imprimable par jet d'encre selon l'une quelconque des revendications 1 à 11 pour imprimer avec une présentation graphique au moyen d'une table traçante à jet d'encre.

## Revendications (Revendications pour l'(les) Etat(s) contractant(s) suivant(s): DE, FR, GB, IT)

1. Système de transfert imprimable par jet d'encre comprenant un matériau de support, une couche thermofusible, étant appliquée sur ledit matériau de support, et au moins une couche réceptrice d'encre, selon lequel la couche réceptrice d'encre, au nombre d'au moins un, contient un mélange d'un pigment fortement poreux ayant une surface d'au moins 15 m²/g et une granulométrie moyenne de 5-25 µm et un liant, selon lequel les molécules de pigment disposent de groupes amino qui, lorsqu'on les chauffe, sont capables de former des liaisons chimiques avec les molécules de colorant de l'encre, **caractérisé en ce que** les molécules thermofusibles disposent par ailleurs de groupes amino qui sont capables de former des liaisons chimiques avec les molécules de colorant de l'encre.

2. Système de transfert imprimable par jet d'encre selon la revendication 1, **caractérisé en ce que** les molécules du liant disposent par ailleurs de groupes amino qui sont capables de former des liaisons chimiques avec les molécules de colorant de l'encre.

3. Système de transfert imprimable par jet d'encre selon l'une quelconque des revendications 1 à 2, **caractérisé en ce que** le pigment fortement poreux contient ou est constitué d'un pigment polyamide fortement poreux, et **en ce que** le liant contient ou est constitué d'un alcool ou d'un mélange d'alcool et de polyamide soluble dans l'eau et **en ce que** le thermofusible contient éventuellement ou est éventuellement constitué d'un polyamide.

4. Système de transfert imprimable par jet d'encre selon l'une quelconque des revendications 1 à 3, **caractérisé en ce que** le pigment fortement poreux a une surface de 20-30 m²/g.

5. Système de transfert imprimable par jet d'encre selon l'une quelconque des revendications 1 à 4, **caractérisé en ce que** le pigment fortement poreux a une granulométrie moyenne de 5-15 µm.

6. Système de transfert imprimable par jet d'encre selon l'une quelconque des revendications 1 à 5, **caractérisé en ce que** le rapport entre le pigment fortement poreux et le liant, sur une base pondérale, a une valeur comprise entre 5:1 et 1:1, de préférence 3:1 et 2:1 et en particulier de 2,4:1.

7. Système de transfert imprimable par jet d'encre selon l'une quelconque des revendications 1 à 6, **caractérisé en ce que** la couche thermofusible contient ou est constituée d'un mélange d'un ensemble comprenant un copolymère éthylène-acide acrylique et un polyamide comportant des groupes terminaux amino réactifs.

8. Système de transfert imprimable par jet d'encre selon l'une quelconque des revendications 1 à 7, **caractérisé en ce que** la couche de support est constituée d'un papier de séparation résistant à la chaleur à une température comprise entre 150°C et 220°C, de préférence de 190°C, pendant au moins 10 secondes, de préférence de papier siliconé.

9. Système de transfert imprimable par jet d'encre selon la revendication 8, **caractérisé en ce que** la couche de support est constituée, seulement sur une face, sur la face thermofusible, de papier siliconé résistant à la chaleur.

10. Système de transfert imprimable par jet d'encre selon l'une quelconque des revendications 1 à 9, **caractérisé en ce que**, en outre, un additif dispersant pour pigments organiques est contenu dans la couche réceptrice d'encre.

11. Procédé de préparation d'un système de transfert imprimable par jet d'encre selon l'une quelconque des revendications 1 à 10, comprenant les étapes suivantes :
à) application d'une couche thermofusible sur un matériau de support, en ajustant l'épaisseur à 30 à 40 µm, et
b) application d'au moins une dispersion formant une couche réceptrice d'encre sur ladite couche thermofusible, de manière à obtenir une épaisseur totale de la couche réceptrice d'encre de 20-35 µm, et
c) évaporation des solvants.

12. Procédé selon la revendication 11, **caractérisé en ce que** l'on applique deux couches réceptrices d'encre.

13. Procédé d'impression sur des substrats textiles, **caractérisé en ce qu'**une présentation graphique est imprimée à partir de l'ordinateur, via une table traçante, au système de transfert imprimable par jet d'encre selon l'une quelconque des revendications 1 à 10, au moyen de la page inverse, puis est transférée au fer à repasser sur le substrat textile, selon lequel le matériau de support est retiré après le refroidissement.

14. Procédé selon la revendication 13, **caractérisé en ce que**, en plus de l'impression à froid, une impression à chaud est réalisée, selon laquelle un papier blanc normal ou un papier ayant été siliconé sur une face, la face siliconée étant placée sur le substrat textile imprimé à froid, est repassé au fer et retiré sans refroidissement.

15. Utilisation d'un système de transfert imprimable par jet d'encre pour l'impression avec une présentation graphique au moyen d'une table traçante à jet d'encre, comprenant un matériau de support, une couche thermofusible, appliquée sur ledit matériau de support, et au moins une couche réceptrice d'encre, **caractérisée en ce que** la couche réceptrice d'encre, au nombre d'au moins un, contient un mélange d'un pigment fortement poreux ayant une surface d'au moins 15 m²/g et une granulométrie moyenne de 5-25 µm et un liant, selon laquelle les molécules du pigment disposent de groupes amino qui, lorsqu'on les chauffe, sont capables de former des liaisons chimiques avec les molécules de colorant de l'encre.

16. Utilisation du système de transfert imprimable par jet d'encre selon la revendication 15, **caractérisée en ce que** le système de transfert imprimable par jet d'encre est un système de transfert imprimable par jet d'encre selon l'une quelconque des revendications 2-10.
